# EUROPÄISCHE PATENTSCHRIFT

(11) **EP 1 161 568 B1**
(45) Veröffentlichungstag und Bekanntmachung des Hinweises auf die Patenterteilung: **25.09.2002**
(21) Anmeldenummer: 00902633.7
(22) Anmeldetag: 26.01.2000
(51) Int. Cl.: C22C 38/04, C22C 38/06

(54) **Verwendung eines Rohres**
Use of a Tube
Utilisation d'un tuyau

(30) Priorität: 13.02.1999 DE 19906082
(43) Veröffentlichungstag der Anmeldung: 12.12.2001
(73) Patentinhaber: EvoBus GmbH, 70567 Stuttgart (DE)
(72) Erfinder: SCHUSTER, Günter, D-68259 Mannheim (DE)
(74) Vertreter: Brückner, Ingo, Dipl.-Ing.
(86) Internationale Anmeldenummer: EP0000582
(87) Internationale Veröffentlichungsnummer: WO00047790

(56) Entgegenhaltungen:
- PATENT ABSTRACTS OF JAPAN vol. 1995, no. 05, 30. Juni 1995 (1995-06-30) -& JP 07 041901 A (NKK CORP), 10. Februar 1995 (1995-02-10)
- DATABASE WPI Section Ch, Week 199214 Derwent Publications Ltd., London, GB; Class M24, AN 1992-110197 XP002138205 -& JP 04 052249 A (NISSHIN STEEL CO LTD), 20. Februar 1992 (1992-02-20)
- PATENT ABSTRACTS OF JAPAN vol. 1995, no. 05, 30. Juni 1995 (1995-06-30) -& JP 07 034193 A (TOYO KOHAN CO LTD), 3. Februar 1995 (1995-02-03)
- PATENT ABSTRACTS OF JAPAN vol. 1997, no. 05, 30. Mai 1997 (1997-05-30) -& JP 09 020961 A (NIPPON STEEL CORP), 21. Januar 1997 (1997-01-21)
- PATENT ABSTRACTS OF JAPAN vol. 1997, no. 08, 29. August 1997 (1997-08-29) -& JP 09 111341 A (NKK CORP), 28. April 1997 (1997-04-28)

## Beschreibung

Rohre werden beispielsweise in dem Bereich des Fahrzeugbaus zur Erstellung von Fahrzeuggerippen verwendet. Derartige Rohre werden gemäß dem Stand der Technik durch Kaltformgebung und elektrisches Widerstandsschweißen aus Warm- oder Kaltband hergestellt und anschließend geglüht. Sie weisen in einen rechteckigen, quadratischen oder anderen Querschnitt auf. Ein hierbei üblicherweise verwendeter Stahl weist die folgende Zusammensetzung auf:

| | |
|---|---|
| Kohlenstoff | 0,16 bis 0,23 |
| Silizium | ≤ 0,28 |
| Mangan | 0,40 bis 0,75 |
| Phosphor | ≤ 0,040 |
| Schwefel | ≤ 0,040 |
| Aluminium | > 0,020 |

Borkeine Anforderung.

JP-A-4052249 beschreibt ein stahl zur Herstellung von Fahrzeuggerippen. Der Stahl nach JP-A-4052249 hat die folgende Zusammensetzung: 0,10-0,30 c, 0,05-0,50 Si, 0,20-1,50 Mn, <0,02 P, <0,02 S, 0,01 - 0,10 Al, 0,01-0,10 Ti, 0,005-0,0100 B, Rest Fe.

Aufgabe der Erfindung ist es, ein Rohr zur Erstellung von Fahrzeuggerippen zu schaffen, das wirtschaftlicher herstellbar ist.

Diese Aufgabe wird erfindungsgemäß durch ein Rohr bestehend aus Stahl folgender Zusammensetzung (in Masse-%) gelöst:

| | |
|---|---|
| Kohlenstoff | 0,12 bis 0,16 |
| Silizium | ≤ 0,03 |
| Mangan | 0,65 bis 1,2 |
| Phosphor | ≤ 0,025 |
| Schwefel | ≤ 0,008 |

| | |
|---|---|
| Aluminium | > 0,020 |
| Bor | ≤ 0,0008. |
| Eisen | Rest |

Es hat sich im Rahmen der Erfindung überraschenderweise gezeigt, daß derartige Rohre auch ungeglüht die gleichen Festigkeitswerte, Verformbarkeits- und Schweißeigenschaften aufweisen wie geglühte Rohre gemäß dem Stand der Technik. Durch den Wegfall des Glühvorgangs wird eine erhebliche Kosteneinsparung erreicht.

Eine Ausbildung der Erfindung besteht darin, daß der Mangangehalt (in Masse -%) 0,65 bis 0,85 beträgt.
Diese Ausbildung betrifft nicht direkt eingeformte Rohre. Bei direkt eingeformten Rohren ist ein Mangangehalt bis zu 1,2 Gewichts-% zulässig.

Es liegt im Rahmen der Erfindung, daß das Rohr ungeglüht verarbeitbar ist.

Erfindungsgemäß ist vorgesehen, daß das Rohr als Vierkantrohr ausgebildet ist.

Eine andere Ausbildung der Erfindung besteht darin, daß das Rohr als Profilrohr ausgebildet ist.

Die Vorteile der Erfindung liegen im wesentlichen darin, daß bei gleichbleibenden Festigkeitswerten das erfindungsgemäße Rohr ungeglüht eingesetzt werden kann. Da für die Herstellung eines Fahrzeuggerippes, insbesondere eines Omnibusgerippes große Mengen derartiger Rohre benötigt werden und das Glühen und Richten Mehrkosten in signifikanter Höhe mit sich bringt, wird eine deutliche Kosteneinsparung erreicht.

Im folgenden wird die Erfindung anhand von Ausführungsbeispielen erläutert:

### Ausführungsbeispiel 1 (erfindungsgemäße Vorgehensweise) :

Aus Stahl mit folgender Zusammensetzung (in Masse -%):

| | |
|---|---|
| Kohlenstoff | 0,12 bis 0,16 |
| Silizium | ≤ 0,03 |
| Mangan | 0,65 bis 0,85 |
| Phosphor | ≤ 0,025 |
| Schwefel | ≤ 0,008 |
| Aluminium | > 0,020 |
| Bor | ≤ 0,0008 |

wird Warm- oder Kaltband hergestellt und dieses gebeizt. Aus dem Band wird durch Schweißen und Verformen ein Rechteck-, Quadrat- oder sonstiges Profilrohr mit zunderfreier Oberfläche hergestellt. Dieses Rohr weist folgende Festigkeitswerte auf:

| | |
|---|---|
| Streckgrenze (N/mm²) | ≥ 295 |
| Zugfestigkeit (N/ mm²) | ≥ 440 |
| Bruchdehnung A5% | ≥ 23 |
| Streckgrenzenverhältnis Rm-Re | ≤ 0,8 |

und wird zur Herstellung von Fahrzeuggerippen, z.B. Omnibusgerippen verwendet.

### Ausführungsbeispiel 2 (Stand der Technik):

Aus Stahl mit folgender Zusammensetzung (in Masse-%):

| | |
|---|---|
| Kohlenstoff | 0,16 bis 0,23 |
| Silizium | ≤ 0,28 |
| Mangan | 0,40 bis 0,75 |
| Phosphor | ≤ 0,040 |
| Schwefel | ≤ 0,040 |
| Aluminium | > 0,020 |
| Bor | keine Anforderung |

wird Warm- oder Kaltband hergestellt und dieses gebeizt. Aus dem Band wird durch Schweißen und Verformen ein Rechteck-, Quadrat- oder sonstiges Profilrohr mit zunderfreier Oberfläche hergestellt. Anschließend wird das Rohr unter Schutzgasatmosphäre normalisierend geglüht und gerichtet. Dieses Rohr weist folgende Festigkeitswerte auf:

| | |
|---|---|
| Streckgrenze (N/mm²) | ≥ 295 |
| Zugfestigkeit (N/ mm²) | ≥ 440 |
| Bruchdehnung A5% | ≥ 25 |

und wird zur Herstellung von Fahrzeuggerippen, z.B. Omnibusgerippen verwendet.

## Patentansprüche

1. Verwendung eines Rohres aus Stahl folgender Zusammensetzung (in Masse-%):
| | |
|---|---|
| Kohlenstoff | 0,12 bis 0,16 |
| Silizium | ≤ 0,03 |
| Mangan | 0,65 bis 1,2 |
| Phosphor | ≤ 0,025 |
| Schwefel | ≤ 0,008 |
| Aluminium | > 0,020 |
| Bor | ≤ 0,0008 |
| Eisen | Rest |
in ungeglühtem Zustand für die Herstellung von Fahrzeuggerippen.

2. Verwendung nach Anspruch 1 wobei der Mangangehalt (in Masse-%) 0,65 bis 0,85 beträgt.

3. Verwendung nach Anspruch 1, wobei das Rohr als Vierkantrohr ausgebildet ist.

4. Verwendung nach Anspruch 1, wobei das Rohr als Profilrohr ausgebildet ist.

5. Fahrzeuggerippe, hergestellt aus ungeglühten Rohren aus Stahl folgender Zusammensetzung (in Masse-%):
| | |
|---|---|
| Kohlenstoff | 0,12 bis 0,16 |
| Silizium | ≤ 0,03 |
| Mangan | 0,65 bis 1,2 |
| Phosphor | ≤ 0,025 |
| Schwefel | ≤ 0,008 |
| Aluminium | > 0,020 |
| Bor | ≤ 0,0008 |
| Eisen | Rest |
in ungeglühtem Zustand.

6. Fahrzeuggerippe nach Anspruch 5, wobei der Mangangehalt (in Masse-%) 0,65 bis 0,85 beträgt.

7. Fahrzeuggerippe nach Anspruch 5, wobei die Rohre als Vierkantrohr ausgebildet sind.

8. Fahrzeuggerippe nach Anspruch 5, wobei die Rohre als Profilrohr ausgebildet sind.

## Claims

1. The use of a tube made of steel of the following composition (% by mass):
| | |
|---|---|
| Carbon | 0.12 to 0.16 |
| Silicon | ≤ 0.03 |
| Manganese | 0.65 to 1.2 |
| Phosphorus | ≤ 0.025 |
| Sulphur | ≤ 0.008 |
| Aluminium | > 0.020 |
| Boron | ≤ 0.0008 |
| Iron | remainder |
in its unannealed state for the manufacture of vehicle frames.

2. Use in accordance with claim 1, the manganese content (% by mass) being 0.65 to 0.85.

3. Use in accordance with claim 1, the tube being designed as a rectangular tube.

4. Use in accordance with claim 1, the tube being designed as a special section tube.

5. A vehicle frame manufactured using unannealed tubes made of steel of the following composition (% by mass):
| | |
|---|---|
| Carbon | 0.12 to 0.16 |
| Silicon | ≤ 0.03 |
| Manganese | 0.65 to 1.2 |
| Phosphorus | ≤ 0.025 |
| Sulphur | ≤ 0.008 |
| Aluminium | > 0.020 |
| Boron | ≤ 0.0008 |
| Iron | remainder |
in its unannealed state.

6. A vehicle frame in accordance with claim 5, the manganese content (% by weight) being 0.65 to 0.85.

7. A vehicle frame in accordance with claim 5, the tubes being designed as rectangular tubes.

8. A vehicle frame in accordance with claim 5, the tubes being designed as special section tubes.

## Revendications

1. Utilisation d'un tube en acier ayant la composition suivante (exprimée en pourcentage de la masse) :
| | |
|---|---|
| Carbone | 0,12 à 0,16 |
| Silicium | ≤ 0,03 |
| Manganèse | 0,65 à 1,2 |
| Phosphore | ≤ 0,025 |
| Soufre | ≤ 0,008 |
| Aluminium | > 0,020 |
| Bore | ≤ 0,0008 |
le reste étant du fer,
à l'état non recuit, pour la fabrication de châssis de véhicule.

2. Utilisation selon la revendication 1, la teneur en manganèse (exprimée en pourcentage de la masse) étant de 0,65 à 0,85.

3. Utilisation selon la revendication 1, le tube étant réalisé sous la forme de tube carré.

4. Utilisation selon la revendication 1, le tube étant réalisé sous la forme de tube profilé.

5. Châssis pour véhicules fabriqué en tubes non recuits, en acier de composition suivante (exprimée en pourcentage de la masse) :
| | |
|---|---|
| Carbone | 0,12 à 0,16 |
| Silicium | ≤ 0,03 |
| Manganèse | 0,65 à 1,2 |
| Phosphore | ≤ 0,025 |
| Soufre | ≤ 0,008 |
| Aluminium | > 0,020 |
| Bore | ≤ 0,0008 |
le reste étant du fer, à l'état non recuit.

6. Châssis pour véhicules selon la revendication 5, la teneur en manganèse (exprimée en pourcentage de la masse) étant de 0,65 à 0,85.

7. Châssis pour véhicules selon la revendication 5, les tubes étant réalisés sous la forme de tubes carrés.

8. Châssis pour véhicules selon la revendication 5, les tubes étant réalisés sous la forme de tubes profilés.
